# EUROPÄISCHE PATENTSCHRIFT

(11) **EP 0 911 426 B1**
(45) Veröffentlichungstag und Bekanntmachung des Hinweises auf die Patenterteilung: **18.12.2002**
(21) Anmeldenummer: 98120105.6
(22) Anmeldetag: 23.10.1998
(51) Int. Cl.: C23C 4/12, C23C 4/18

(54) **Herstellung von Formteilen**
Production of mouldings
Production de pièces moulées

(30) Priorität: 27.10.1997 DE 19747385
(43) Veröffentlichungstag der Anmeldung: 28.04.1999
(73) Patentinhaber: Linde AG, 65189 Wiesbaden (DE)
(72) Erfinder: Heinrich, Peter, Dipl.-Ing., 82110 Germering (DE); Kreye, Heinrich, Professor Dr.-Ing., 22175 Hamburg (DE)
(74) Vertreter: Obermüller, Bernhard

(56) Entgegenhaltungen:
- EP-A- 0 305 142
- EP-A- 0 484 533
- EP-A- 0 911 424
- EP-A- 0 911 425
- WO-A-95/07768
- CH-A- 658 045
- DE-A- 2 646 554
- DE-C- 19 520 885
- US-A- 3 165 570
- A V BOBROV: "production of ceramic components of complicated form by plasma spraying" WELDING INTERNATIONAL, Bd. 4, Nr. 8, 1990, Seiten 638-640, XP000160342 cambridge,gb

## Beschreibung

Die Erfindung betrifft ein Verfahren zur Herstellung von Formteilen.

In der industriellen Fertigung werden Formteile bzw. Formkörper unterschiedlichster Geometrie benötigt. Die Anforderungen an die Eigenschaften der Formteile sind dabei unterschiedlich. Besondere Schwierigkeiten bereitet die Herstellung von Formteilen aus bzw. mit schwer formbaren Werkstoffen.

In der EP 911424 A1 mit gleichem Zeitrang ist ein Verfahren zur Herstellung von Verbundkörpern beschrieben, bei dem durch thermisches Spritzen ein Gegenstand aus zwei unterschiedlichen Werkstoffen hergestellt wird.

In der EP 911425 A1 mit gleichem Zeitrang ist ein Verfahren zum Beschichten von Substratwerkstoffen durch thermisches Spritzen beschrieben, bei dem spezielle Gase und spezielle Temperaturen zur Anwendung kommen.

In der DE 195 20 885 C1 ist ein Verfahren zum thermischen Spritzen einer Schicht aus einem Metall oder einer Metallegierung beschrieben. Mit diesem Verfahren können Spritzschichten mit einer Dicke von 20 mm und mehr hergestellt werden. Die Spritzschicht kann im Verbund mit dem Substrat eingesetzt werden. Wenigstens 60 Gew-% der Spritzpulverteilchen weisen beim Auftreffen auf das Substrat eine Temperatur auf, die zwischen der Solidus- und der Liquidus-Temperatur der Metallegierung oder bis zu 80 °C unterhalb der Schmelztemperatur liegt.

Der vorliegenden Erfindung liegt die Aufgabe zugrunde, ein Verfahren zur Herstellung von Formteilen aufzuzeigen, welches die Herstellung von Formteilen vereinfacht, verbilligt oder überhaupt erst ermöglicht und/oder welches wesentlich dazu beiträgt, die Qualität und die Eigenschaften von Formteilen zu verbessern. Insbesondere sollte die Herstellung von Formteilen aus bzw. mit schwer formbaren Werkstoffen ermöglicht werden.

Die gestellte Aufgabe wird durch ein Verfahren nach den Ansprüchen gelöst Hierbei wird ein Grundkörper durch thermisches Spritzen beschichtet, wobei ein pulverförmiger Zusatzwerkstoff mittels eines Gases auf die zu beschichtende Oberfläche des Grundkörpers geleitet wird, ohne dass die Pulverpartikel des Zusatzwerkstoffes im Gasstrahl geschmolzen werden.

Das thermische Spritzen zum Beschichten kennt als Verfahrensvarianten das autogene Flammspritzen oder das Hochgeschwindigkeits-Flammspritzen, das Lichtbogenspritzen, das Plasmaspritzen, das Detonationsspritzen und das Laserspritzen.

Thermische Spritzverfahren werden in allgemeiner Form beispielsweise in
- *Übersicht und Einführung in das "Thermische Spritzen"*, Peter Heinrich, Linde-Berichte aus Technik und Wissenschaft, 52/1982, Seiten 29 bis 37, oder
- *Thermisches Spritzen - Fakten und Stand der Technik,* Peter Heinrich, Jahrbuch Oberflächentechnik 1992, Band 48, 1991, Seiten 304 bis 327, Metall-Verlag GmbH,
beschrieben.

Thermische Spritzverfahren zeichnen sich im wesentlichen dadurch aus, daß sie gleichmäßig aufgetragene Beschichtungen ermöglichen. Durch thermische Spritzverfahren aufgetragene Beschichtungen können durch Variation der Spritzmaterialien an unterschiedliche Anforderungen angepaßt werden. Die Spritzmaterialien können dabei in Form von Drähten, Stäben oder als Pulver verarbeitet werden. Beim thermischen Spritzen kann zusätzlich eine thermische Nachbehandlung vorgesehen sein.

In jüngerer Zeit wurde darüber hinaus ein weiteres thermisches Spritzverfahren entwickelt, welches auch als Kaltgasspritzen bezeichnet wird. Es handelt sich dabei um eine Art Weiterentwicklung des Hochgeschwindigkeits-Flammspritzens mit Pulver. Dieses Verfahren ist beispielsweise in der europäischen Patentschrift EP 0 484 533 B1 beschrieben. Beim Kaltgasspritzen kommt ein Zusatzwerkstoff in Pulverform zum Einsatz. Die Pulverpartikel werden beim Kaltgasspritzen jedoch nicht im Gasstrahl geschmolzen. Vielmehr liegt die Temperatur des Gasstrahles unterhalb des Schmelzpunktes der Pulverpartikel des Zusatzwerkstoffes (EP 0 484 533 B1) oder aber nur in geringem Maße oberhalb der Schmelztemperatur des Pulvers. Im Kaltgasspritzverfahren wird also ein im Vergleich zu den herkömmlichen Spritzverfahren "kaltes" bzw. ein vergleichsweise kälteres Gas verwendet. Gleichwohl wird das Gas aber ebenso wie in den herkömmlichen Verfahren erwärmt, aber lediglich auf Temperaturen unterhalb des Schmelzpunktes der Pulverpartikel des Zusatzwerkstorfes oder auf Temperaturen des Gasstrahles von 100 K bis zu 200 K oberhalb des Schmelzpunktes der Pulverpartikel des Zusatzwerkstoffes.

Ein wesentliches Merkmal der Erfindung besteht darin, daß die Pulverpartikel des Zusatzwerkstoffes im Gasstrahl nicht geschmolzen werden. Dies soll gemäß der Erfindung bedeuten, daß angestrebt wird, die Pulverpartikel des Zusatzwerkstoffes im Gasstrahl nicht aufzuschmelzen (d.h. völlig in die flüssige Phase zu wandeln), daß aber nicht angestrebt wird, daß sich die Pulverpartikel des Zusatzwerkstoffes im Gasstrahl als Mischung einerseits aus an- und/oder ungeschmolzenen Partikeln und andererseits aus geschmolzenen Partikeln zusammensetzen. Die Angabe, daß die Pulverpartikel des Zusatzwerkstoffes im Gasstrahl nicht geschmolzen werden kann dadurch sichergestellt werden, daß die Temperatur des Gasstrahles unterhalb des Schmelzpunktes der Pulverpartikel des Zusatzwerkstoffes liegt. Aber selbst bei Temperaturen des Gasstrahles von 100 K bis zu 200 K oberhalb des Schmelzpunktes der Pulverpartikel des Zusatzwerkstoffes kann aufgrund der extrem kurzen Verweilzeit der Partikel im Gasstrahl im Bereich von Millisekunden ein Schmelzen oder auch ein Anschmelzen der Pulverpartikel verhindert werden. Die Bedeutung der höheren Gastemperaturen bzw. der Vorteil der Erwärmung des Gases liegt darin, daß in heißeren Gasen die Schallgeschwindigkeit höher ist und dadurch auch die Partikelgeschwindigkeit vergleichsweise größer wird.

Das Kaltgasspritzverfahren besitzt gegenüber herkömmlichen Verfahren des thermischen Spritzens eine Reihe von Vorteilen. Die thermische Einwirkung und Kraftwirkung auf die Oberfläche des Substratwerkstoffes ist verringert, wodurch ungewollte Veränderungen der Materialeigenschaften des Substratwerkstoffes verhindert oder zumindest merklich verringert werden können. Ebenso können weitgehend Änderungen in der Struktur des Substratwerkstoffs unterbunden werden.

Überraschenderweise wurde nun festgestellt, daß die zahlreichen verfahrenstechnischen Möglichkeiten des thermischen Spritzens nach dem Kaltgasspritzverfahren für die Herstellung von Formteilen genutzt werden können. Durch die Möglichkeiten der Verwendung unterschiedliche Pulvermaterialien und Pulvermischungen eröffnet sich eine breite Palette für die Zusammensetzung von Formteilen.

Ein Grundkörper kann erfindungsgemäß durch Aufspritzen einer Schicht oder eines Überzugs mittels des Kaltgasspritzverfahrens auf eine gewünschte Dicke verstärkt werden. Dabei können relativ dünne Grundkörper, z.B. ein relativ dünnwandiges nach einem herkömmlichem Verfahren hergestelltes Formteil, als Ausgangsmaterial verwendet werden. Dieser Grundkörper wird anschließend durch Aufspritzen von gleichartigem oder unterschiedlichem Material auf der Innen- und/oder der Außenseite auf die notwendige Dicke verstärkt. Besondere Vorteile sind zu erzielen, wenn der Grundkörper eine geringere Dicke aufweist als die durch thermisches Spritzen aufgespritzte Schicht Diese Variante erleichtert die Herstellung von Formteilen aus bzw. mit schwer formbaren Werkstoffen.

Es eignen sich als Grundkörper auch Formkörper aus leicht plastisch verformbarem Material, beispielsweise Kupfer, Aluminium oder diese enthaltenden Legierungen. Die Grundkörper können relativ dünn sein, beispielsweise im Bereich von 0,1 bis 10 mm, vorzugsweise 0,5 bis 5,0 mm. Nach dem Aufspritzen eines insbesondere schwer formbaren Materials mittels des Kaltspritzverfahrens kann anschließend der Formkörper, beispielsweise auf mechanischem Wege oder chemisch durch Auflösen, von der aufgespritzten Schicht entfernt werden. In diesem Fall bildet allein die Spritzschicht das gewünschte Formteil. Diese Methode unterstützt in besonderem Maße die Herstellung von Formteilen aus bzw. mit schwer formbaren Werkstoffen.

In einer weiteren Variante der Erfindung wird zunächst ein Rohkörper nach einem der oben beschrieben Möglichkeiten oder nach einer Kombination hergestellt. Dieser Rohkörper muß noch nicht die gewünschte Form des herzustellenden Formteils aufweisen, sondern kann im Gegenteil z.B. aus einem flachen Blechkörper bestehen. Nach dem Auftragen der Schicht durch thermisches Spritzen kann das Werkstück (der beschichtete Roh- oder Grundkörper oder nur die Schicht) in einem oder mehreren der bekannten Umformprozesse (Ziehen, Tiefziehen, Walzen, Pressen und dergleichen) weiter bearbeitet werden. Auf diese Weise erhält man schließlich das gewünschte Formteil. Der Vorteil dieser Variante liegt darin, daß gespritzte Bleche bzw. Rohkörper sehr feinkörnig und praktisch texturfrei sind. Ihre Verformung erfolgt daher sehr gleichmäßig und erlaubt höhere Verformungsgrade als bei Blechen, die durch Glühen oder Walzen hergestellt wurden.

Erfindungsgemäß kann das Gas für das thermische Spritzen Stickstoff, Helium, Argon, Neon, Krypton, Xenon, ein Wasserstoff enthaltendes Gas, ein kohlenstoffhaltiges Gas, insbesondere Kohlendioxid, Sauerstoff, ein Sauerstoff enthaltendes Gas, Luft, Wasserstoff oder Mischungen der vorgenannten Gase enthalten. Neben den aus der EP 0 484 533 B1 bekannten Gasen Luft und/oder Helium eignen sich auch für das den pulverförmigen Zusatzwerkstoff tragende Gas ein Stickstoff, Argon, Neon, Krypton, Xenon, Sauerstoff, ein Wasserstoff enthaltendes Gas, ein kohlenstoffhaltiges Gas, insbesondere Kohlendioxid, Wasserstoff oder Mischungen der vorgenannten Gase und Mischungen dieser Gase mit Helium. Der Anteil des Helium am Gesamtgas kann bis zu 90 Vol.-% betragen. Bevorzugt wird ein Heliumanteil von 10 bis 50 Vol.-% im Gasgemisch eingehalten.

Es hat sich gezeigt, daß durch den Einsatz von unterschiedlichen Gasen zum Beschleunigen und Tragen des pulverförmigen Zusatzwerkstoffes die Flexibilität und Wirksamkeit des Verfahrens wesentlich vergrößert werden kann. Die so hergestellten Schichten haften sehr gut auf den verschiedensten Substratwerkstoffen, beispielsweise auf Metall, Metallegierungen, Keramik, Glas, Kunststoffe und Verbundwerkstoffe. Die mit dem erfindungsgemäßen Verfahren hergestellten Beschichtungen sind von hoher Güte, weisen eine außerordentlich geringe Porosität auf und besitzen extrem glatte Spritzoberflächen, so daß sich in der Regel eine Nacharbeitung erübrigt Die erfindungsgemäß eingesetzten Gase besitzen eine ausreichende Dichte und Schallgeschwindigkeit, um die erforderlichen hohen Geschwindigkeiten der Pulverpartikel gewährleisten zu können. Das Gas kann dabei inerte und/oder reaktive Gase enthalten. Mit den genannten Gasen ist die Herstellung von sehr dichten und besonders gleichmäßigen Beschichtungen möglich, welche sich außerdem durch ihre Härte und Festigkeit auszeichnen. Die Schichten weisen extrem geringe Oxidgehalte auf. Sie besitzen keine oder zumindest keine ausgeprägte Textur, d.h. es gibt keine Vorzugsorientierung der einzelnen Körner oder Kristalle. Das Substrat wird femer nicht durch eine Flamme oder ein Plasma erwärmt, so daß keine oder nur extrem geringe Veränderungen am Grundkörper und auch kein Verzug von Werkstücken durch Wärmespannungen infolge des thermischen Spritzens auftreten.

Der Gasstrahl kann auf eine Temperatur im Bereich zwischen 30 und 800 °C erwärmt werden, wobei alle bekannten pulverförmigen Spritzmaterialien eingesetzt werden können. Die Erfindung eignet sich insbesondere für Spritzpulver aus Metallen, Metalllegierungen, Hartstoffen, Keramiken und/oder Kunststoffen.

In Ausgestaltung des erfindungsgemäßen Verfahrens wird die Temperatur des Gasstrahles im Bereich zwischen 300 und 500 °C gewählt. Diese Gastemperaturen eignen sich insbesondere für den Einsatz von reaktiven Gasen oder reaktiven Gasbestandteilen. Als reaktive Gas oder Gasbestandteile sind insbesondere Wasserstoffzumischungen, kohlenstoffhaltige Gase oder stickstoffhaltige Gase zu erwähnen.

In Weiterbildung der Erfindung wird ein Gasstrahl mit einem Druck von 5 bis 50 bar eingesetzt. Vor allem das Arbeiten mit höheren Gasdrücken bringt zusätzliche Vorteile, da die Energieübertragung in Form von kinetischer Energie erhöht wird. Es eignen sich insbesondere Gasdrücke im Bereich von 21 bis 50 bar. Hervorragende Spritzergebnisse wurden beispielsweise mit Gasdrücken von etwa 35 bar erzielt. Die Hochdruckgasversorgung kann beispielsweise durch das in der deutschen Patentanmeldung DE 197 16 414.5 beschriebene Verfahren bzw. die dort beschriebene Gasversorgungsanlage sichergestellt werden.

Im erfindungsgemäßen Verfahren können die Pulverpartikel auf eine Geschwindigkeit von 300 bis 1600 m/s beschleunigt werden. Im erfindungsgemäßen Verfahren eignen sich dabei insbesondere Geschwindigkeiten der Pulverpartikel zwischen 1000 und 1600 m/s, besonders bevorzugt zwischen 1250 und 1600 m/s, da in diesem Fall die Energieübertragung in Form von kinetischer Energie besonders hoch ausfällt.

Die im erfindungsgemäßen Verfahren eingesetzten Pulver besitzen bevorzugt Partikelgrößen von 1 bis 100 µm.

Das erfindungsgemäße Verfahren bietet die Möglichkeit, in Verbindung mit einer Automatisierung und mit computergesteuerter Bewegung des Grundkörpers oder der Spritzpistole Formteile besonders rasch und kostengünstig herzustellen (rapid prototyping).

Zur Durchführung des erfindungsgemäßen Verfahrens können alle geeigneten Vorrichtungen eingesetzt werden, insbesondere gilt dies für die in der EP 0 484 533 B1 beschriebene Vorrichtung.

Besondere Vorteile gegenüber herkömmlichen Formteilen bringen folgende nach der Erfindung hergestellte Formteile mit sich:
- Formteile, welche einen Grundkörper und eine durch thermisches Spritzen erzeugte Schicht umfassen, wobei der Grundkörper vorzugsweise eine geringere Dicke aufweist als die aufgespritzte Schicht und
- Formteile, welche jeweils aus einer (oder auch mehreren) mittels thermischen Spritzens erzeugten Schicht bestehen.

Die Erfindung sowie weitere Einzelheiten der Erfindung werden im folgenden anhand von in den Zeichnungen dargestellten Ausführungsbeispielen näher erläutert.

Hierbei zeigen:
- Figur 1: ein erfindungsgemäß hergestelltes Formteil aus Grundkörper und Schicht;
- Figur 2: ein erfindungsgemäß hergestelltes Formteil bestehend aus der Spritzschicht;
- Figur 3: ein erfindungsgemäß hergestelltes Formteil bestehend aus der Spritzschicht nach Umformung mit herkömmlichem Verfahren.

In Figur 1 ist im Bild A eine geformtes Blech 1 dargestellt. Auf dieses Blech1 wird durch thermisches Spritzen nach dem Kaltgasspritzverfahren eine Schicht 2 aufgetragen. Das Blech 1 weist eine geringere Dicke auf als die aufgespritzte Schicht 2. Das so erhaltene Formteil in Bild B besteht aus Grundkörper 1 (Blech) und Spritzschicht 2.

In Figur 2 ist im Bild A ein Formkörper 1 aus einem Kupferblech gezeigt. Nach dem Auftragen einer thermischen Spritzschicht 2 gemäß Bild B, wird das Kupferblech 1 mechanisch von der Schicht 2 gelöst Das so erhaltene Formteil in Bild C besteht lediglich aus der Spritzschicht 2.

Der zunächst ungeformte Rohkörper bzw. das Blech 1 aus Bild A von Figur 3 wird durch thermisches Spritzen nach dem Kaltgasspritzverfahren mit einer Schicht 2 versehen (Bild B). Nachdem mechanisch das Blech 1 von der Schicht 2 entfernt wurde (Bild C), wird das aus der Spritzschicht 2 bestehende Werkstück nach einem herkömmlichen Umformprozess verformt und erhält, wie in Bild D dargestellt, auf diese Weise seine gewünschte Form als Formteil.

## Patentansprüche

1. Verfahren zur Herstellung von Formteilen (1, 2; 2) wobei ein Grundkörper (1) durch thermisches Spritzen beschichtet (2) wird, wobei ein pulverförmiger Zusatzwerkstoff mittels eines Gases auf die zu beschichtende Oberfläche des Grundkörpers (1) geleitet wird, ohne dass die Pulverpartikel des Zusatzwerkstoffes im Gasstrahl geschmolzen werden, und dass der Grundkörper (1) durch Aufspritzen auf eine gewünschte Dicke verstärkt wird, wobei der Grundkörper (1) eine geringere Dicke aufweist als die durch thermisches Spritzen aufgespritzte Schicht (2).

2. Verfahren zur Herstellung von Formteilen (1, 2; 2) nach Anspruch 1, **dadurch gekennzeichnet, dass** das durch thermisches Spritzen hergestellte Formteil (1, 2; 2) einem oder mehreren herkömmlichen Umformprozessen, insbesondere durch Ziehen, Tiefziehen, Walzen und/oder Pressen, unterzogen wird.

3. Verfahren nach einem der Ansprüche 1 oder 2, **dadurch gekennzeichnet, dass** der Grundkörper (1), nachdem die Schicht (2) durch thermisches Spritzen aufgespritzt worden ist, von dieser Schicht (2) entfernt wird.

4. Verfahren nach Anspruch 3, **dadurch gekennzeichnet, dass** der Grundkörper (1) durch mechanische Bearbeitung oder chemisch durch Auflösen von der Schicht (2) entfernt wird.

5. Verfahren nach einem der Ansprüche 1 bis 4, **dadurch gekennzeichnet, dass** das Gas für das thermische Spritzen Stickstoff, Helium, Argon, Neon, Krypton, Xenon, ein Wasserstoff enthaltendes Gas, ein kohlenstoffhaltiges Gas, insbesondere Kohlendioxid, Sauerstoff, ein Sauerstoff enthaltendes Gas, Luft, Wasserstoff oder Mischungen der vorgenannten Gase enthält.

6. Verfahren nach einem der Ansprüche 1 bis 5, **dadurch gekennzeichnet, dass** die Temperatur des Gasstrahles beim thermischen Spritzen im Bereich zwischen 30 und 800 °C liegt.

7. Verfahren nach einem der Ansprüche 1 bis 6, **dadurch gekennzeichnet, dass** der Gasstrahl beim thermischen Spritzen einen Druck von 5 bis 50 bar aufweist

8. Verfahren nach einem der Ansprüche 1 bis 7, **dadurch gekennzeichnet, dass** die Pulverpartikel beim thermischen Spritzen auf eine Geschwindigkeit von 300 bis 1600 m/s beschleunigt werden.

## Claims

1. Process for producing shaped parts (1, 2; 2), in which a base body (1) is coated (2) by thermal spraying and a pulverulent additive is passed onto the surface of the base body (1) which is to be coated by means of a gas without the powder particles of the additive being melted in the gas jet and in which the base body (1) is reinforced by spray coating to a desired thickness, the base body (1) having a thickness which is less than that of the layer (2) which is sprayed on by thermal spraying.

2. Process for producing shaped parts (1, 2; 2) according to Claim 1, **characterized in that** the shaped part (1, 2; 2) which is produced by thermal spraying is subjected to one or more conventional forming processes, in particular by drawing, deep drawing, rolling and/or pressing.

3. Process according to one of Claims 1 or 2, **characterized in that** the base body (1), after the layer (2) has been sprayed on by thermal spraying, is removed from this layer (2).

4. Process according to Claim 3, **characterized in that** the base body (1) is removed from the layer (2) by means of a mechanical treatment or chemically by dissolution.

5. Process according to one of Claims 1 to 4, **characterized in that** the gas used for the thermal spraying contains nitrogen, helium, argon, neon, krypton, xenon, a hydrogen-containing gas, a carbon-containing gas, in particular carbon dioxide, oxygen, an oxygen-containing gas, air, hydrogen or mixtures of the abovementioned gases.

6. Process according to one of Claims 1 to 5, **characterized in that** the temperature of the gas jet during the thermal spraying lies in the range between 30 and 800°C.

7. Process according to one of Claims 1 to 6, **characterized in that** the gas jet has a pressure of from 5 to 50 bar during the thermal spraying.

8. Process according to one of Claims 1 to 7, **characterized in that** the powder particles are accelerated to a velocity of 300 to 1600 m/s during the thermal spraying.

## Revendications

1. Procédé de fabrication de pièces de machine (1, 2 ; 2), un corps de base (1) étant revêtu (2) par pulvérisation thermique, un matériau auxiliaire pulvérulent étant acheminé à l'aide d'un gaz sur la surface du corps de base (1) à revêtir, sans que les particules de poudre du matériau auxiliaire ne soient fondues dans le jet de gaz, et de telle sorte que le corps de base (1) soit renforcé par pulvérisation à une épaisseur souhaitée, le corps de base (1) présentant une épaisseur inférieure à celle de la couche (2) appliquée par pulvérisation thermique.

2. Procédé de fabrication de pièces de machine (1, 2; 2) selon la revendication 1, **caractérisé en ce que** la pièce de machine (1, 2 ; 2) fabriquée par pulvérisation thermique est soumise à un ou plusieurs procédés de mise en forme conventionnels, en particulier par étirage, estampage, laminage et/ou compression.

3. Procédé selon l'une quelconque des revendications 1 ou 2, **caractérisé en ce que** le corps de base (1), après application de la couche (2) par pulvérisation thermique, est retiré de cette couche (2).

4. Procédé selon la revendication 3, **caractérisé en ce que** le corps de base (1) est retiré de la couche (2) par un usinage mécanique ou de manière chimique par dissolution.

5. Procédé selon l'une quelconque des revendications 1 à 4, **caractérisé en ce que** le gaz pour la pulvérisation thermique contient de l'azote, de l'hélium, de l'argon, du néon, du krypton, du xénon, un gaz contenant de l'hydrogène, un gaz contenant du carbone, en particulier du dioxyde de carbone, de l'oxygène, un gaz contenant de l'oxygène, de l'air, de l'hydrogène ou des mélanges des gaz précités.

6. Procédé selon l'une quelconque des revendications 1 à 5, **caractérisé en ce que** la température du jet de gaz lors de la pulvérisation thermique se situe dans le domaine compris entre 30 et 800EC.

7. Procédé selon l'une quelconque des revendications 1 à 6, **caractérisé en ce que** le jet de gaz présente, lors de la pulvérisation thermique, une pression de 5 à 50 bars.

8. Procédé selon l'une quelconque des revendications 1 à 7, **caractérisé en ce que** les particules de poudre sont accélérées, lors de la pulvérisation thermique, à une vitesse de 300 à 1 600 m/s.
